# EUROPÄISCHE PATENTSCHRIFT

(11) **EP 3 292 228 B1**
(45) Veröffentlichungstag und Bekanntmachung des Hinweises auf die Patenterteilung: **12.08.2020**
(21) Anmeldenummer: 16723293.3
(22) Anmeldetag: 04.05.2016
(51) Int. Cl.: C22C 38/02, C21D 1/18, C23C 2/06, C22C 38/32, C22C 38/22, C21D 8/02, C21D 9/46, C22C 38/38, C22C 38/28, C22C 38/14, C22C 38/06, C22C 38/04, C23C 2/02, C23C 2/28, C21D 1/22, C21D 6/00, C22C 38/00, C22C 38/26

(54) **STAHLFLACHPRODUKT UND VERFAHREN ZU SEINER HERSTELLUNG**
FLAT STEEL PRODUCT AND METHODE FOR PRODUCTION OF SAID PRODUCT
PRODUIT EN ACIER PLAT ET PROCÉDÉ DE FABRICATION DE
CELLE-CI

(30) Priorität: 06.05.2015 WO PCT/EP2015/059968
(43) Veröffentlichungstag der Anmeldung: 14.03.2018
(73) Patentinhaber: ThyssenKrupp Steel Europe AG, 47166 Duisburg (DE); thyssenkrupp AG, 45143 Essen (DE)
(72) Erfinder: THIESSEN, Richard G., 6581 JK Malden (NL); HELLER, Thomas, 47229 Duisburg (DE); MACHALITZA, Karsten, 45473 Mülheim (DE); SEBALD, Roland, 47608 Geldern (DE)
(74) Vertreter: Cohausz & Florack
(86) Internationale Anmeldenummer: PCT/EP2016/059960
(87) Internationale Veröffentlichungsnummer: WO 2016/177763

(56) Entgegenhaltungen:
- EP-A1- 2 258 887
- EP-A1- 2 267 176
- JP-A- H06 108 152
- JP-A- 2003 138 316
- JP-A- 2010 236 053
- JP-A- 2013 227 657
- JP-B2- 3 374 659
- US-A1- 2011 168 301

## Beschreibung

Die Erfindung betrifft ein Stahlflachprodukt, das eine optimierte Kombination aus Festigkeit und Dehnung besitzt.

Ebenso betrifft die Erfindung ein Verfahren zur Herstellung eines solchen Produkts.

Wenn hier von Stahlflachprodukten die Rede ist, sind damit Stahlbänder, -bleche oder daraus gewonnene Blechzuschnitte, wie Platinen gemeint.

Sofern nicht ausdrücklich anders erwähnt, sind im vorliegenden Text und in den Ansprüchen die Gehalte an bestimmten Legierungselementen jeweils in Gew.-% und die Anteile an bestimmten Gefügebestandteilen in Flächen-% angegeben.

Aus der CA 2 734 976 A1 (WO 2010/029983 A1) ist ein Stahl mit guter Zähigkeit und Verformbarkeit bekannt, der eine Zugfestigkeit von mindestens 980 MPa aufweisen soll. Der Stahl enthält dazu neben Eisen und unvermeidbaren Verunreinigungen (in Gew.-%) 0,17 - 0,73 % C, bis zu 3,0 % Si, 0,5 - 3,0 % Mn, bis zu 0,1 % P, bis zu 0,07 % S, bis zu 3,0 % Al und bis zu 0,010 % N. Dabei soll die Summe der Al- und Si-Gehalte mindestens 0,7 % betragen. Gleichzeitig soll, jeweils in Bezug auf die Gesamtheit aller Mikrostrukturbestandteile, der Martensitanteil im Gefüge des Stahls 10 - 90 %, der Anteil an Restaustenit im Bereich von 5 - 50 % und der Anteil an ferritischem Bainit, der aus "oberem Bainit" stammt, mindestens 5 % betragen. Als "oberer Bainit" wird dabei ein Bainit bezeichnet, in dem feine Karbidkörner gleichmäßig verteilt vorhanden sind, wie sie bei "unterem Bainit" nicht zu finden sind. Höhere Gehalte an oberem Bainit von 17 % und mehr werden als vorteilhaft angesehen, um die angestrebten hohen Restaustenitgehalte im Gefüge zu erzeugen.

Aus der EP 2 524 970 A1 ist des Weiteren ein Stahlflachprodukt bekannt, das eine Zugfestigkeit Rₘ von mindestens 1200 MPa besitzt und aus einem Stahl besteht, der neben Fe und unvermeidbaren Verunreinigungen (in Gew.-%) C: 0,10 - 0,50 %, Si: 0,1 - 2,5 %, Mn: 1,0 - 3,5 %, Al: bis zu 2,5 %, P: bis zu 0,020 %, S: bis zu 0,003 %, N: bis zu 0,02 %, sowie optional eines oder mehrere der Elemente "Cr, Mo, V, Ti, Nb, B und Ca" in folgenden Gehalten: Cr: 0,1 - 0,5 %, Mo: 0,1 - 0,3 %, V: 0,01 - 0,1 %, Ti: 0,001 - 0,15 %, Nb: 0,02 - 0,05 % enthält. Dabei gilt für die Summe Σ(V,Ti, Nb) der Gehalte an V, Ti und Nb gilt Σ(V,Ti,Nb) ≤ 0,2 %, B: 0,0005 - 0,005 %, Ca: bis zu 0,01 %. Gleichzeitig weist das Stahlflachprodukt ein Gefüge mit (in Flächen-%) weniger als 5 % Ferrit, weniger als 10 % Bainit, 5 - 70 % unangelassenem Martensit, 5 - 30 % Restaustenit und 25 - 80 % angelassenem Martensit auf, wobei mindestens 99 % der im angelassenen Martensit enthaltenen Eisenkarbide eine Größe von weniger als 500 nm aufweisen. Aufgrund seines minimierten Anteils an überangelassenen Martensit weist ein solcherart beschaffenes Stahlflachprodukt eine optimierte Verformbarkeit auf.

Ebenso ist aus der EP 2 524 970 A1 ein Verfahren zur Herstellung eines Stahlflachprodukts der voranstehend erläuterten Art bekannt. Bei diesem Verfahren wird zunächst ein Stahlflachprodukt mit der voranstehend genannten Zusammensetzung mit einer Erwärmungsgeschwindigkeit θ_{H1}, θ_{H2} von mindestens 3 °C/s auf eine oberhalb der A₃-Temperatur des Stahls des Stahlflachprodukts liegende und höchstens 960 °C betragende Austenitisierungstemperatur T_{HZ} erwärmt. Dort wird das Stahlflachprodukt über eine Austenitisierungsdauer t_{HZ} von 20 - 180 s gehalten, um anschließend auf eine Kühlstopptemperatur abgekühlt zu werden. Diese ist größer als die Martensitstopptemperatur und kleiner als die Martensitstarttemperatur, wobei die Abkühlung mit einer Abkühlungsgeschwindigkeit erfolgt, die mindestens gleich einer in Abhängigkeit von den Legierungsgehalten des Stahls bestimmten Mindestabkühlgeschwindigkeit ist. Dann wird das Stahlflachprodukt für 10 - 60 s auf der Kühlstopptemperatur gehalten, um dann mit einer Erwärmungsgeschwindigkeit von 2 - 80 °C/s auf eine 400 - 500 °C betragende Partitioningtemperatur erwärmt zu werden. Daran kann sich ein isothermes Halten des Stahlflachprodukts bei der Partitioningtemperatur über bis zu 500 s anschließen. Darauf folgend wird das Stahlflachprodukt mit einer 3 - 25 °C/s betragenden Abkühlgeschwindigkeit abgekühlt.

Bei dem voranstehend erläuterten bekannten Verfahren wird durch das Erwärmen und das optional zusätzlich durchgeführte Halten bei der Partitioningtemperatur der Restaustenit im Gefüge des Stahlflachprodukts mit Kohlenstoff aus dem übersättigten Martensit angereichert. Dieser Vorgang wird in der Fachsprache auch als "Partitionieren des Kohlenstoffs" oder "Partitioning" bezeichnet. Das Partitioning kann bereits während des Aufheizens als so genanntes "Ramped Partitioning", durch das nach dem Erwärmen durchgeführte Halten bei der Partitioningtemperatur (so genanntes "Isothermes" Partitioning) oder durch eine Kombination von Isothermem und Ramped Partitioning erfolgen. Die beim Ramped Partitioning im Vergleich zum Isothermen Partitioning angestrebte langsamere Erwärmungsgeschwindigkeit erlaubt eine besonders genaue Ansteuerung der jeweils vorgegebenen Partitioningtemperatur bei vermindertem Energieeinsatz. Die in der voranstehend erläuterten Weise beschaffenen und verarbeiteten Stähle zählen zu den so genannten "AHSS-Stählen" (Advanced High Strength Steel).

Moderne Varianten dieser Stähle und daraus hergestellte Stahlflachprodukte besitzen eine sehr hohe Festigkeit bei gleichzeitig hoher Dehnung und eignen sich daher besonders für die Herstellung sicherheitsrelevanter Komponenten von Automobilkarosserien, die im Fall eines Crashs Verformungsenergie absorbieren sollen. Allerdings zeigt sich in der Praxis, dass hohe Restaustenitgehalte im Gefüge solcher Stähle zwar deren uniaxiale Dehnung durch den bekannten TRIP-Effekt verbessern können, dass es mit ihnen jedoch nicht zuverlässig gelingt, eine in alle Richtungen gleichermaßen gute Verformbarkeit zu erzielen, wie sie beispielsweise durch ein gutes Lochaufweitungsverhalten gekennzeichnet ist.

Aus der JP3374659 B2 und der JP2013 227657 A sind Beispiele von Stahlflachprodukten bekannt, die eine ähnliche Element- und Gefügezusammensetzung, sowie eine Kombination aus hoher Festigkeit und Dehnbarkeit aufweisen.

Vor diesem Hintergrund ist die Aufgabe entstanden, ein Stahlflachprodukt zu schaffen, das nicht nur eine optimierte Kombination aus hoher Festigkeit und Dehnung besitzt, sondern bei verbesserten Gebrauchseigenschaften, wie einer guten Schweißeignung, Oberflächenbeschaffenheit und Eignung zur Beschichtung mit einem metallischen Schutzüberzug, auch ein Gefüge aufweist, das eine optimierte Verformbarkeit unabhängig von der Ausrichtung der Verformung gewährleistet.

Ebenso sollte ein Verfahren zur Herstellung eines solchen Stahlflachprodukts angegeben werden.

In Bezug auf das Stahlflachprodukt hat die Erfindung diese Aufgabe dadurch gelöst, dass ein erfindungsgemäßes Stahlflachprodukt mindestens die in Anspruch 1 angegebenen Merkmale besitzt.

In Bezug auf das Verfahren besteht die erfindungsgemäße Lösung der oben genannten Aufgabe darin, dass bei der Herstellung eines erfindungsgemäßen Stahlflachprodukts mindestens die in Anspruch 9 genannten Arbeitsschritte absolviert werden.

Vorteilhafte Ausgestaltungen der Erfindung sind in den abhängigen Ansprüchen angegeben und werden nachfolgend wie der allgemeine Erfindungsgedanke im Einzelnen erläutert.

Ein erfindungsgemäßes Stahlflachprodukt ist durch die in Anspruch 1 enthaltenen Merkmale definiert.

Die Erfindung beruht auf der Erkenntnis, dass durch die Wahl einer geeigneten Legierung ein Stahlflachprodukt erhalten werden kann, bei dem durch ein Gefüge, das allenfalls minimale Restaustenitgehalte umfasst und durch einen hohen Anteil an angelassenem Martensit und durch feinstverteilten nichtangelassenem Martensit gekennzeichnet ist, eine hohe Festigkeit mit einer sehr guten Umformbarkeit gepaart ist.

Typische Zugfestigkeiten Rm von erfindungsgemäßen Stahlflachprodukten liegen bei 950 - 1300 MPa bei einer Dehngrenze, die mindestens 800 MPa beträgt und bis an die jeweilige Zugfestigkeit reichen kann. Die Dehnung A₅₀ von erfindungsgemäßen Stahlflachprodukten liegt typischerweise bei 8 - 20 %. Gleichzeitig erreicht ein erfindungsgemäßes Stahlflachprodukt im Lochaufweitungsversuch gemäß ISO 16630 regelmäßig Lochaufweitungsverhältnisse von mindestens 30 %.

Diese Eigenschaftskombinationen gelingen gemäß der Erfindung durch die exakt bemessene Zugabe von kostengünstigen Legierungsbestandteilen. Diese sind so aufeinander abgestimmt, dass die angestrebten mechanischen Eigenschaften sicher erreicht werden und das erhaltene Stahlflachprodukt gleichzeitig eine gute Schweiß- und Beschichtbarkeit zeigt.

Wesentliche Bedeutung hat hier die Einstellung eines geeigneten Verhältnisses zwischen den Elementen, die die Austenitbildung und Härtbarkeit des Stahls beeinflussen, und den Elementen, die die Karbidbildung unterdrücken. Dieses Verhältnis wird bei einer erfindungsgemäßen Legierung anhand des Faktors ψ eingestellt, in den der jeweilige C-, Mn-, Cr-, Al- und Si-Gehalt des Stahls einfließt. Der Faktor ψ soll dabei nicht kleiner als 1,5 sein. Zu hohe Gehalte an Silizium oder Aluminium würden sich negativ auf die Beschichtbarkeit (Silizium) oder auf die Vergießbarkeit (Aluminium) des Stahls auswirken. Bei unzureichenden Gehalten an Kohlenstoff, Mangan oder Chrom würde die geforderte Festigkeit nicht erreicht. Erfindungsgemäß sind die Werte für den Faktor ψ mindestens 1,6. Werte für den Faktor ψ von mindestens 1,6 haben sich als vorteilhaft für das Einstellen eines stabilen Produktionsprozesses erwiesen, wobei sich Werte für den Faktor ψ von mindestens 1,8 als besonders vorteilhaft für die Produktionsstabilität erwiesen haben. Zu viel Kohlenstoff und Mangan können zu einem erhöhten Restaustenitgehalt führen, was wiederum in einer geringeren Umformbarkeit resultieren würde. Dies wird dadurch vermieden, dass als Obergrenze für den Bereich, in dem der ψ-Faktor eines erfindungsgemäßen Stahls liegt, der Wert auf 3,0 gesetzt ist.

Kohlenstoff hat im erfindungsgemäßen Stahl mehrere wichtige Funktionen. Zum einen spielt der C-Gehalt eine große Rolle bei der Bildung des Austenits und Einstellung der A₃-Temperatur. Ein ausreichender C-Gehalt ermöglicht eine volle Austenitisierung schon bei Temperaturen von weniger als 930 °C. Beim anschließenden Abschrecken wird der Restaustenit durch Kohlenstoff stabilisiert. Diese Stabilisierung kann durch einen zusätzlichen Wärmebehandlungsschritt unterstützt werden, wie ihn die Erfindung beim erfindungsgemäßen Verfahren vorsieht. Auch die Festigkeit des Martensits wird stark vom C-Gehalt des Stahls beeinflusst. Auf der anderen Seite wird die Martensitstarttemperatur mit steigendem C-Gehalt zu immer tieferen Temperaturen verschoben, was zu Herausforderungen bei der Produktion führt. Aus diesen Gründen sieht die Erfindung im Stahl eines erfindungsgemäßen Stahlflachprodukts einen C-Gehalt von 0,05 - 0,2 Gew.-%, insbesondere mindestens 0,065 Gew.-% C, vor, wobei in der Praxis die positive Wirkung von C im erfindungsgemäßen Stahl dann besonders sicher genutzt werden kann, wenn der C-Gehalt 0,07 - 0,19 Gew.-% beträgt.

Zur jeweils konkreten Bemessung des jeweiligen C-Gehalts innerhalb der erfindungsgemäß vorgesehenen Grenzen kann auch das so genannte Kohlenstoffäquivalent "CE" herangezogen werden, dessen Wert entscheidend vom C-Gehalt beeinflusst wird. Zur Berechnung des Kohlenstoffäquivalents CE hat die American Welding Society folgende Formel vorgeschlagen: $CE = % C + \left(%Si+%Mn\right) / 5 + \left(%Cr+%Mo\right) / 6$
mit %C: jeweiliger C-Gehalt des Stahls
%Si: jeweiliger Si-Gehalt des Stahls
%Mn: jeweiliger Mn-Gehalt des Stahls
%Cr: jeweiliger Cr-Gehalt des Stahls
%Mo: jeweiliger Mo-Gehalt des Stahls

Erfindungsgemäß sollte das Kohlenstoffäquivalent CE höchstens 1,1 Gew.-% betragen, um eine gute Schweißbarkeit zu gewährleisten. Eine besonders gute Schweißeignung lässt sich dabei dadurch gewährleisten, dass der CE-Wert auf höchstens 1,0 Gew.-% beschränkt wird. Allerdings sollte der CE-Wert nicht weniger als 0,254 Gew.-% und insbesondere nicht weniger als 0,29 Gew.-% betragen, um die Wirkung der erfindungsgemäß vorgesehenen, in die Berechnung des Kohlenstoffäquivalents CE einfließenden Legierungselemente zu erhalten.

Durch Anwesenheit von Silizium im Stahl eines erfindungsgemäßen Stahlflachprodukts wird die Entstehung von Zementit unterdrückt, durch den Kohlenstoff gebunden würde, der dann nicht mehr für die Stabilisierung des Restaustenits zur Verfügung stehen würde, und durch den die Dehnung verschlechtert würde. Dieselbe Wirkung kann auch durch Zulegieren von Al erreicht werden. Jedoch sollte ein Minimum von 0,2 Gew.-% Si im erfindungsgemäß vorgesehenen Stahl vorhanden sein. Si-Gehalte von mehr als 1,5 Gew.-% würden sich jedoch negativ auf die Oberflächenqualität eines erfindungsgemäßen Stahlflachprodukts auswirken. Daher beträgt bei einem erfindungsgemäßen Stahlflachprodukt der Si-Gehalt 0,2 - 1,5 Gew.-%, wobei sich für die Praxis Si-Gehalte von mindestens 0,25 Gew.-% oder höchstens 0,95 Gew.-% als besonders günstig und von höchstens 0,63 Gew.-% als ganz besonders günstig herausgestellt haben.

Aluminium wird bei der Stahlerzeugung zur Desoxidation und zum Abbinden von gegebenenfalls vorhandenem Stickstoff dem Stahl eines erfindungsgemäßen Stahlflachprodukts zugegeben. Al kann zudem auch für die Unterdrückung von Zementit verwendet werden. Allerdings steigt bei Anwesenheit höherer Gehalte an Al auch die Austenitisierungstemperatur. Daher ist der Al-Gehalt eines für ein erfindungsgemäßes Stahlflachprodukt vorgesehenen Stahls auf 0,01 - 1,5 Gew.-% beschränkt. Sollen niedrige Austenitisierungstemperaturen gewährleistet werden, so kann es zweckmäßig sein, den Al-Gehalt auf maximal 0,44 Gew.-%, insbesondere auf 0,1 Gew.-%, zu beschränken. Zudem wirken sich höhere Al-Gehalte negativ auf die Vergießbarkeit bei der Stahlerzeugung aus. Al-Gehalte von höchstens 1,0 Gew.-%, insbesondere höchstens 0,44 Gew.-%, haben sich als günstig zur Gewährleistung einer besonders guten Vergießbarkeit erwiesen. Darüber hinaus kann Aluminium durch Stickstoff zu Aluminiumnitrid abgebunden werden. Im Stahlflachprodukt vorliegende Aluminiumnitridausscheidungen können sich ungünstig auf die Umformbarkeit des Stahlflachprodukts auswirken. So kann es im Hinblick auf eine Optimierung der Umformbarkeit zweckmäßig sein, den Al-Gehalt auf höchstens 1,0 Gew.-%, insbesondere auf höchstens 0,44 Gew.-% zu beschränken.

Um jede negative Auswirkung von Si und Al im erfindungsgemäßen Stahlflachprodukt auszuschließen, kann die Summe der Gehalte an Al und Si im Stahl eines erfindungsgemäßen Stahlflachprodukts auf höchstens 1,7 Gew.-% beschränkt werden, wobei sich hier Obergrenzen von höchstens 1,5 Gew.-%, insbesondere höchstens 1,0 Gew.-%, insbesondere im Hinblick auf eine Optimierung der Schweißeignung als besonders günstig herausgestellt haben. Im Hinblick auf eine Optimierung der Umformbarkeit haben sich Obergrenzen für die Summe der Gehalte an Al und Si von höchstens 1,0 Gew.-%, insbesondere höchstens 0,4 Gew.-% ebenfalls als vorteilhaft erwiesen. Im erfindungsgemäßen Stahlflachprodukt werden die Obergrenzen für Si und Al zusätzlich durch den Faktor ψ begrenzt.

Mangan ist wichtig für die Härtbarkeit des Stahls eines erfindungsgemäßen Stahlflachprodukts und verhindert zudem die Entstehung von unerwünschtem Perlit während der Abkühlung. Die Anwesenheit von Mn ermöglicht so die Bildung eines für die Entstehung des erfindungsgemäß vorgeschriebenen Gefüges geeigneten Ausgangsgefüges (Martensit und Restaustenit). Eine zu hohe Mn-Konzentration würde sich allerdings negativ auf die Dehnung und die Schweißbarkeit des Stahls auswirken. Daher ist für den Mn-Gehalt erfindungsgemäß ein Bereich von 1,0 - 3,0 Gew.-%, insbesondere mindestens 1,5 Gew.-% oder höchstens 2,4 Gew.-% vorgesehen.

Phosphor wirkt sich ungünstig auf die Schweißbarkeit eines erfindungsgemäßen Stahlflachprodukts aus. Der P-Gehalt soll so gering wie möglich sein, jedenfalls 0,02 Gew.-% nicht überschreiten, insbesondere weniger als 0,02 Gew.-% oder weniger als 0,018 Gew.-% betragen.

Die Anwesenheit wirksamer Gehalte Schwefel würde im Stahl eines erfindungsgemäßen Stahlflachprodukts zur Bildung von Sulfiden, insbesondere MnS bzw. (Mn,Fe)S führen, welche sich negativ auf die Dehnung auswirken würde. Um dies zu vermeiden, sollte der S-Gehalt des Stahls so gering wie möglich gehalten werden, jedenfalls aber nicht höher als 0,005 Gew.-%, insbesondere weniger als 0,005 Gew.-% oder weniger als 0,003 Gew.-% betragen.

Um die Bildung von Nitriden, die schädlich für die Umformbarkeit sein könnten, zu vermeiden, ist der N-Gehalt des Stahls eines erfindungsgemäßen Stahlflachprodukts auf höchstens 0,008 Gew.-% beschränkt. Vorteilhafterweise sollte der N-Gehalt zur Vermeidung jedes negativen Einflusses unterhalb von 0,008 Gew.-% liegen, insbesondere weniger als 0,006 Gew.-% betragen.

Chrom in Gehalten von bis zu 1,0 Gew.-% kann im erfindungsgemäß vorgesehenen Stahl optional als effektiver Inhibitor des Perlits genutzt werden und trägt zudem zur Festigkeit bei. Bei Gehalten von mehr als 1,0 Gew.-% Cr besteht die Gefahr von ausgeprägter Korngrenzenoxidation. Um die positive Wirkung von Cr nutzen zu können, sind mindestens 0,05 Gew.-% erforderlich. Besonders günstig wirkt sich die Anwesenheit von Cr im Stahl eines erfindungsgemäßen Stahlflachprodukts aus, wenn mindestens 0,15 Gew.-% Cr vorhanden sind, wobei eine optimale Wirkung bei Gehalten von bis zu 0,8 Gew.-% erreicht wird.

Optional kann der Stahl eines erfindungsgemäßen Stahlflachprodukts zusätzlich auch Molybdän in Gehalten von 0,05 - 0,2 Gew.-% enthalten. Mo in diesen Gehalten unterdrückt ebenfalls die Bildung von unerwünschtem Perlit besonders wirksam.

Der Stahl eines erfindungsgemäßen Stahlflachprodukts kann des Weiteren optional Gehalte an einem oder mehreren Mikrolegierungselementen enthalten, um die Festigkeit durch die Bildung sehr fein verteilter Karbide zu unterstützen. Als besonders geeignet herausgestellt haben sich hierfür Gehalte an Ti und Nb.

Ti-Gehalte von mindestens 0,005 Gew.-% und Nb-Gehalte von mindestens 0,001 Gew.-% führen jeweils alleine oder in Kombination miteinander zum Einfrieren der Korn- und Phasengrenzen während der Wärmebehandlung, die ein erfindungsgemäßes Stahlflachprodukt bei seiner erfindungsgemäßen Herstellung durchläuft. Ti kann darüber hinaus zum Abbinden des im Stahl vorhandenen Stickstoffs genutzt werden, um eine Wirkung anderer Legierungselemente, insbesondere Bor, zu ermöglichen. Dabei haben sich Ti-Gehalte von mindestens 0,02 Gew.-% als besonders vorteilhaft erwiesen. Eine zu hohe Konzentration an Mikrolegierungselementen würde jedoch zu überdimensionierten Karbiden führen, durch die bei hohen Umformgraden Risse initiiert werden könnten. Daher ist der Ti-Gehalt des Stahls eines erfindungsgemäßen Stahlflachprodukts auf maximal 0,2 Gew.-% und sein Nb-Gehalt auf maximal 0,05 Gew.-% beschränkt, wobei es sich zur Vermeidung von negativen Einflüssen der Anwesenheit von Mikrolegierungselementen als vorteilhaft herausgestellt hat, wenn die Summe der Gehalte an Nb und Ti 0,2 Gew.-% nicht übersteigt.

Das ebenfalls optional im Stahl eines erfindungsgemäßen Stahlflachprodukts vorhandene Bor segregiert auf die Phasengrenzen und bremst deren Bewegung. Dies führt zu einem feinkörnigen Gefüge, was sich vorteilhaft auf die mechanischen Eigenschaften auswirkt. Damit die Wirkung von B genutzt werden kann, kann dem Stahl, wie voranstehend erwähnt, Ti zulegiert werden. Um die positive Wirkung von B nutzen zu können, muss der erfindungsgemäß vorgesehene Stahl mindestens 0,0001 Gew.-% B enthalten. Bei Gehalten von mehr als 0,005 Gew.-% kann keine Steigerung der positiven Wirkung von B mehr festgestellt werden.

Um es gegen korrosive Angriffe zu schützen, kann das erfindungsgemäße Stahlflachprodukt mit einem metallischen Schutzüberzug versehen sein. Dieser kann insbesondere durch Schmelztauchbeschichten aufgebracht sein. Dabei eignen sich für ein erfindungsgemäßes Stahlflachprodukt Beschichtungen auf Zn-Basis.

Das erfindungsgemäße Verfahren zum Herstellen eines erfindungsgemäßen Stahlflachproduktes umfasst die im Anspruch 5 definierten Arbeitsschritte.

Das Prinzip der erfindungsgemäßen Verfahrensweise ist in dem als Fig. 1 beigefügten Diagramm verdeutlicht.

Im Arbeitsschritt a) wird ein Stahlflachprodukt bereitgestellt, das aus einem Stahl mit der voranstehend erläuterten Zusammensetzung besteht. Bei dem bereitgestellten Stahlflachprodukt kann es sich insbesondere um ein kaltgewalztes Stahlflachprodukt handeln. Jedoch ist es auch denkbar, ein warmgewalztes Stahlflachprodukt in erfindungsgemäßer Weise zu verarbeiten.

Für das Aufheizen des Stahlflachprodukts auf die Austenitisierungstemperatur T_{HZ} (Arbeitsschritt b)) sind prinzipiell zwei unterbrechungsfrei aufeinander folgende Schritte möglich, wobei das Stahlflachprodukt im ersten Schritt mit einer Erwärmungsgeschwindigkeit Θ_{H1} von 5 - 25 K/s bis zu einer Wendepunkttemperatur T_{W} erwärmt wird, die 200 - 400 °C beträgt. Dabei haben sich Werte für Θ_{H1} von mindestens 5 K/s als günstig für die Produktivität des Verfahrens erwiesen, während sich eine Aufheizrate Θ_{H1} von mehr als 25 K/s als sehr energie- und kostenintensiv erwiesen hat. Anschließend wird die Erwärmung im zweiten Schritt mit einer Erwärmungsgeschwindigkeit Θ_{H2} von 2 - 10 K/s fortgesetzt, bis die Austenitisierungstemperatur T_{HZ} erreicht ist. Im zweiten Erwärmungsschritt können die im Stahlflachprodukt vorhandenen Legierungselemente während des Aufheizvorgangs im Stahlflachprodukt diffundieren. Mit zunehmender Aufheizgeschwindigkeit nimmt die für den Diffusionsprozess und damit die für die Homogenisierung der Legierungselementverteilung des Stahlflachprodukts zur Verfügung stehende Zeit ab. Ungleichmäßig verteilte Legierungselemente können zu lokal unterschiedlichen Gefügeumwandlungen führen. Zur Einstellung eines gleichmäßigen Gefüges hat es sich als vorteilhaft erwiesen, die Erwärmungsgeschwindigkeit Θ_{H2} auf maximal 10 K/s zu begrenzen. Dabei haben sich Werte für die Erwärmungsgeschwindigkeit Θ_{H2} von weniger als 2 K/s als ungünstig für die Wirtschaftlichkeit des Verfahrens erwiesen. Da sich die für die Erwärmungsgeschwindigkeiten Θ_{H1}, Θ_{H2} genannten Bereiche überlappen, kann die Erwärmung auf die Austenitisierungstemperatur auch in einem Zuge mit einer 5 - 10 K/s betragenden konstanten Erwärmungsgeschwindigkeit erfolgen. Die Erwärmungsgeschwindigkeiten θ_{H1} und θ_{H2} im Arbeitsschritt b) sind dann gleich.

Die Austenitisierungstemperatur T_{HZ} muss oberhalb der A₃-Temperatur liegen. Die A₃-Temperatur ist analysenabhängig und lässt sich mit der folgenden empirischen Gleichung abschätzen (Legierungsgehalte eingesetzt in Gew.-%): ${A}_{3} \left[°C\right] = 910 - 203 \sqrt{% C} - 15,2 % Ni + 44,7 % Si + 31,5 % Mo - 21,1 % Mn$
mit %C: C-Gehalt des Stahls,
%Ni: Ni-Gehalt des Stahls,
%Si: Si-Gehalt des Stahls,
%Mo: Mo-Gehalt des Stahls,
%Mn: Mn-Gehalt des Stahls.

Die Legierung des erfindungsgemäß ausgewählten Stahls erlaubt es, die Austenitisierungstemperatur T_{HZ} auf maximal 950 °C zu beschränken und so die für die Durchführung des erfindungsgemäßen Verfahrens anfallenden Betriebskosten begrenzt zu halten.

Um dabei zu verhindern, dass sich große Austenitkörner bilden, was sich nachteilig auf die Umformbarkeit auswirken würde, ist die Austenitisierungsdauer t_{HZ}, über die das Stahlflachprodukt im Arbeitsschritt c) bei der Austenitisierungstemperatur T_{HZ} gehalten wird, auf 5 - 15 Sekunden beschränkt, wobei die Austenitisierungsdauer t_{HZ} weniger als 15 s betragen kann, um jedes unerwünschte Kornwachstum zu vermeiden.

Im Arbeitsschritt d) folgt eine von der Austenitisierungsdauer t_{HZ} ausgehende kontrollierte und langsame Abkühlung des Stahlflachprodukts. Diese Abkühlung kann sich über 50 - 300 Sekunden erstrecken und muss bei einer Zwischentemperatur T_{K} enden, die nicht tiefer als 680 °C ist, um die unerwünschte Entstehung von Ferrit zu vermeiden. Nach oben ist die Zwischentemperatur T_{K} vorzugsweise auf Temperaturen, welche höchstens A₃ betragen, und typischerweise auf 775 °C beschränkt, da bei höheren Zwischentemperaturen T_{K} die für die anschließende Abkühlung benötigte Kühlleistung unverhältnismäßig hoch und damit einhergehend die Wirtschaftlichkeit des Verfahrens in Frage gestellt ist.

Nach der langsamen Abkühlung im Arbeitsschritt d) wird das Stahlflachprodukt im Arbeitsschritt e) mit einer hohen Abkühlgeschwindigkeit θ_{Q} auf eine analysenabhängige Kühlstopptemperatur T_{Q} abgeschreckt. Die hohe Abkühlrate θ_{Q} kann beispielsweise mit einer modernen Gasjetkühlung erreicht werden.

Die minimale Abkühlrate θ_{Q}, welche notwendig ist, um die ferritische und bainitische Umwandlung zu vermeiden, beträgt mehr als 30 K/s. Die Abkühlrate θ_{Q} ist dabei typischerweise anlagenbedingt nach oben hin begrenzt und beträgt typischerweise nicht mehr als 200 K/s. Der Bereich, in dem die Kühlstopptemperatur T_{Q} liegt, ist dabei nach oben durch die Martensitstarttemperatur T_{MS}, und nach unten um eine um 175 °C unterhalb der Martensitstarttemperatur T_{MS} liegende Temperatur begrenzt ((T_{MS}-175°C) < T_{Q} < T_{MS}).

Die Martensitstarttemperatur kann mittels der folgenden Gleichung abgeschätzt werden (Legierungsgehalte eingesetzt in Gew.-%): ${T}_{MS} \left(°C\right) = 539 ° C + \left(-423%C-30,4%Mn-7,5%Si+30%Al\right) ° C / Gew . - %$
mit %C: C-Gehalt des Stahls,
%Mn: Mn-Gehalt des Stahls,
%Si: Si-Gehalt des Stahls,
%Al: Al-Gehalt des Stahls.

Im Arbeitsschritt f) wird das Stahlflachprodukt über eine Haltedauer t_{Q} von 10 - 60 Sekunden auf der Kühlstopptemperatur T_{Q} gehalten, um das Gefüge einzustellen. Im Zuge dieses Schritts wird ein martensitisches Gefüge mit bis zu 30 % Restaustenit erhalten. Wie viel Martensit in diesem Schritt erzeugt wird, ist im Wesentlichen davon abhängig, um wie viel die Kühlstopptemperatur unterhalb der Martensitstarttemperatur T_{MS} liegt. Die Haltedauer t_{Q} beträgt mindestens 10 Sekunden, um eine Homogenisierung der Temperatur im Stahlflachprodukt und damit ein gleichmäßiges Gefüge zu gewährleisten. Bei längeren Haltedauern von mehr als 60 Sekunden ist die Homogenisierung der Temperatur abgeschlossen. Die Haltedauer t_{Q} beträgt höchstens 60 Sekunden, um die Produktivität des Verfahrens zu erhöhen.

Im Unterschied zum eingangs dargelegten Stand der Technik strebt die Erfindung nicht die Stabilisierung von Restaustenit bis auf Raumtemperatur an. Vielmehr hat die im Arbeitsschritt g) vollzogene Wärmebehandlung des Stahlflachprodukts eine kontrollierte Umverteilung des Kohlenstoffs zum Ziel, dass das Gefüge des nach Abschluss des Verfahrens erhaltenen Stahlflachprodukts im Wesentlichen aus zwei verschiedenen Arten von Martensit besteht, nämlich einem angelassenen Martensit und einem nicht angelassenen Martensit.

Erfindungsgemäß umfasst der Arbeitsschritt g) zwei Verfahrensvarianten g.1) und g.2), von denen die erste Variante g.1) zu einem unbeschichteten erfindungsgemäßen Stahlflachprodukt und die zweite Variante g.2) zu einem mit einer Zn-Beschichtung versehenen erfindungsgemäßen Stahlflachprodukt führt.

Die Temperaturführung in beiden Varianten g.1), g.2) des Arbeitsschritts g) ist jeweils so gewählt, dass der im Gefüge bis dahin vorhandene Restaustenit mit Kohlenstoff aus dem übersättigten Martensit angereichert ist. Die Bildung von Karbiden und der Zerfall von Restaustenit wird durch die erfindungsgemäße Begrenzung der Gesamtbehandlungsdauer t_{BT} gezielt unterdrückt. Diese beträgt 10 - 1000 Sekunden, um eine ausreichende Umverteilung des Kohlenstoffs zu ermöglichen.

Für die erste Verfahrensvariante g.1) umfasst das Behandeln des Stahlflachprodukts im Arbeitsschritt g) ein sich über die Gesamtbehandlungsdauer t_{BT} erstreckendes Halten des Stahlflachprodukts bei einer Behandlungstemperatur T_{B}, die mindestens gleich der Kühlstopptemperatur T_{Q} und nicht höher als 550 °C ist, wobei sich eine Kühlstopptemperatur T_{Q} von maximal 500 °C als besonders günstig erwiesen hat.

Dabei kann bei der Variante g.1) die Behandlungstemperatur T_{B} auch höher liegen als die Kühlstopptemperatur T_{Q}. In diesem Fall wird das Stahlflachprodukt ausgehend von der Kühlstopptemperatur T_{Q} auf die jeweilige Behandlungstemperatur T_{B} erwärmt, wobei die Erwärmung mit einer weniger als 80 K/s betragenden Erwärmungsgeschwindigkeit Θ_{B1} erfolgen sollte.

Gemäß der zweiten Alternative des Arbeitsschritts g) wird dagegen das Stahlflachprodukt mit einer Erwärmungsgeschwindigkeit Θ_{B1} von weniger als 80 K/s auf eine Behandlungstemperatur T_{B} von 400 - 500 °C gebracht, um den Restaustenit mit Kohlenstoff aus dem übersättigten Martensit anzureichern. Die Bildung von Karbiden und der Zerfall von Restaustenit wird durch die erfindungsgemäße Begrenzung der Gesamtbehandlungsdauer t_{BT} gezielt unterdrückt, die sich bei dieser Variante g.2) des Arbeitsschritts g) aus der für die Erwärmung benötigten Erwärmungszeit t_{BR} und der Haltedauer t_{BI} zusammensetzt, über die das Stahlflachprodukt isothermisch bei der Temperatur T_{B} gehalten wird. Bei ausreichend langsamer Erwärmungsgeschwindigkeit Θ_{B1} kann das isotherme Halten auch entfallen, die Haltedauer t_{BI} also gleich "0" sein.

Bei der zweiten Variante g.2) des Arbeitsschritts g) durchläuft das Stahlflachprodukt im Anschluss an die Erwärmung und das optionale Halten bei der Behandlungstemperatur T_{B} eine Schmelztauchbeschichtung, bei der es mit einer Zn-Beschichtung beschichtet wird. Dazu kann die Behandlungstemperatur T_{B} so gewählt werden, dass sie der Eintrittstemperatur entspricht, mit der das Stahlflachprodukt in das jeweilige Schmelzenbad einlaufen Behandlungstemperaturen T_{B} im Bereich von 450 - 500 °C. Dabei enthält das Schmelzenbad typischerweise neben Zink und unvermeidbaren Verunreinigungen in Summe bis zu 3,0 Gew.-% eines oder mehrerer Elemente der Gruppe bestehend aus Al, Mg, Si, Pb, Ti, Ni, Cu, B und Mn.

Unabhängig davon, welche Variante gewählt worden ist, wird das Stahlflachprodukt nach Abschluss des Arbeitsschritts g) zur erneuten Erzeugung von Martensit mit einer Abkühlgeschwindigkeit θ_{B2} von mehr als 5 K/s kontrolliert abgekühlt, wobei die Abkühlgeschwindigkeiten typischerweise höchstens 50 K/s betragen. θ_{B2} beträgt mehr als 5 K/s, um die Bildung von Perlit und Ferrit zu vermeiden.

Das erfindungsgemäße Verfahren kann im kontinuierlichen Durchlauf in hierzu üblicherweise vorgesehenen konventionellen Glühanlagen oder Bandbeschichtungsanlagen durchgeführt werden.

Das erfindungsgemäße Stahlflachprodukt hat ein Gefüge, das
- zu mindestens 90 Flächen-% aus Martensit, von dem : mindestens 50 Flächen-% angelassener Martensit aus dem ersten Abkühlschritt (Arbeitsschritt f)) ist,
- zu höchstens 5 Flächen-% aus Bainit,
- zu höchstens 2 Volumen-% aus Restaustenit und
- zu höchstens 5 Flächen-% aus polygonalem Ferrit besteht.

Das Gefüge eines erfindungsgemäßen Stahlflachprodukts ist mit einer mittleren Korngröße von weniger als 2 µm sehr fein und kann mittels üblicher lichtoptischer Mikroskopie kaum beurteilt werden. Daher wird eine Beurteilung mittels Rasterelektronenmikroskopie (REM) und einer Mindestvergrößerung von 5000fach empfohlen.

Der maximal zulässige Restaustenitanteil kann auch bei hoher Vergrößerung nur schwer lichtmikroskopisch oder rasterelektronenmikroskopisch bestimmt werden. Daher wird eine quantitative Bestimmung des Restaustenits mittels Röntgen-Beugung (XRD) empfohlen (nach ASTM E975), wonach der Restaustenitanteil in Vol.-% angegeben wird.

Als Maß für die Qualität der mechanischen Eigenschaften eines erfindungsgemäßen Stahlflachprodukts kann auch die Verzerrung des Kristallgitters herangezogen werden. Diese Gitterverzerrung ist für den initialen Widerstand zur plastischen Verformung sehr bedeutend. Eine geeignete Methode für die Messung und Quantifizierung der Gitterverzerrung ist die Elektron Backscatter Diffraktion (EBSD). Mit der EBSD-Methode wird eine Probe im REM punktförmig abgerastert, wobei an jedem Messpunkt ein Beugungsmuster aufgenommen wird, aus dem sich die kristallographische Orientierung bestimmen lässt. Details zur Messung und zu den verschiedenen Auswerteverfahren sind in den Handbücher zu lesen. Ein nützliches EBSD-Auswerteverfahren ist die sog. Kernel Average Missorientation (KAM - weitere Beschreibung im Handbuch "OIM Analysis v5.31" von der EDAX Inc., 91 McKee Drive, Mahwah, NJ 07430, USA), wobei die Orientierung eines Messpunkts mit den Nachbarpunkten verglichen wird. Unterhalb eines Schwellwerts, typischerweise 5°, gehören benachbarte Punkte zum gleichen (verformten) Korn. Oberhalb des Schwellwerts gehören die benachbarten Punkte zu unterschiedlichen (Sub-)Körnern. Weil das Gefüge so fein ist, wird eine maximale Schrittweite bei der EBSD von 100 nm empfohlen. Für die Beurteilung des Gefüges der erfindungsgemäßen Stahlflachprodukte wird die KAM von den dritten Nachbarpunkten ausgewertet. Ein erfindungsgemäßes Stahlflachprodukt muss einen KAM-Mittelwert aus einem Messbereich von mindestens 75 µm x 75 µm von mehr als 1,20°, vorzugsweise mehr als 1,25°, aufweisen.

Nachfolgend wird die Erfindung anhand von Ausführungsbeispielen näher erläutert.

Zur Erprobung der Erfindung sind Proben von in konventioneller Weise erzeugten Stahlblechen bereitgestellt worden, die aus Stählen A - I mit den in Tabelle 1 angegebenen Zusammensetzungen bestanden.

In Tabelle 1 sind zusätzlich für jeden der Stähle A - I der Faktor ψ und das Kohlenstoffäquivalent CE angegeben, die nach den oben bereits erläuterten Formeln $ψ = \left(%C+%Mn/5+%Cr/6\right) / \left(%Al+%Si\right)$ und $CE = % C + \left(%Si+%Mn\right) / 5 + \left(%Cr+%Mo\right) / 6$ mit %C der jeweilige C-, mit %Si der jeweilige Si-, mit %Mn der jeweilige Mn-, mit %Cr der jeweilige Cr-, mit %Mo der jeweilige Mo- und mit %Al der jeweilige Al-Gehalt der Stähle A - I berechnet worden sind.

Die Stähle E, F und G erfüllten demnach nicht die durch den Faktor ψ erfindungsgemäß bestimmten Anforderungen an die Abstimmung der für die Austenitbildung und Härtbarkeit wesentlichen Legierungselemente.

Die aus den Stählen A - I gefertigten Proben 1 - 7,11, 12, 16 - 23, 28 - 31, 33 - 35, 39, 40, 43 - 60 haben den in Figur 1 dargestellten Verfahrensablauf absolviert. Dabei sind sie zunächst mit einer Erwärmungsgeschwindigkeit θ_{H1} auf eine Wendepunkttemperatur T_{W} und dann mit einer Erwärmungsgeschwindigkeit θ_{H2} auf eine Austenitisierungstemperatur T_{HZ} erwärmt worden, die jeweils oberhalb der A₃-Temperatur des jeweiligen Stahls, jedoch niedriger als 950 °C lag. Die so erwärmten Proben sind anschließend über eine Austenitisierungsdauer t_{HZ} bei der Austenitisierungstemperatur T_{HZ} gehalten und dann über eine Abkühldauer t_{K} auf eine Zwischentemperatur T_{K} abgekühlt worden. Bei Erreichen der Zwischentemperatur T_{K} hat eine beschleunigte Abkühlung mit einer Abkühlgeschwindigkeit θ_{Q} eingesetzt, bei der die Proben 1 - 7, 11, 12, 16 - 23, 28 - 31, 33 - 35, 39, 40, 43 - 60 auf eine Kühlstopptemperatur T_{Q} abgekühlt worden sind, die für die Proben 1 - 7, 11, 12, 16, 17, 19 - 23, 28 - 31, 33 - 35, 39, 40, 43 - 60 jeweils um bis zu 175 °C niedriger und für Probe 18 höher war als die Martensitstarttemperatur T_{MS} des jeweiligen Stahls A - I der Proben 1 - 7, 11, 12, 16 - 23, 28 - 31, 33 - 35, 39, 40, 43 - 60. Bei der Kühlstopptemperatur T_{Q} sind die Proben 1 - 7, 11, 12, 16 - 23, 28 - 31, 33 - 35, 39, 40, 43 - 60 für eine Haltedauer t_{Q} von 10 - 60 s gehalten worden. Die Proben 1 - 7, 11, 12, 16, 17, 19 - 23, 28 - 31, 33 - 35, 39, 40, 43 - 48 wurden anschließend mit einer Erwärmungsgeschwindigkeit θ_{B1} über eine Erwärmungszeit t_{BR} auf eine Behandlungstemperatur T_{B} erwärmt, auf der sie bei einigen Versuchen über eine zusätzliche Haltedauer t_{BI} gehalten worden sind. Probe 18 wurde analog dazu auf die Behandlungstemperatur T_{B} abgekühlt. Anschließend erfolgte die Abkühlung auf Raumtemperatur mit einer Abkühlgeschwindigkeit θ_{B2}. Die Proben 49 - 60 wurden nach der Abkühlung auf die Kühlstopptemperatur T_{Q} und Halten auf T_{Q} für die Haltedauer t_{Q} ohne Erwärmung isotherm über eine Haltedauer t_{BI} auf der Behandlungstemperatur T_{B} gehalten. Anschließend erfolgte auch für die Proben 49 - 60 die Abkühlung auf Raumtemperatur mit einer Abkühlgeschwindigkeit θ_{B2}.

Die voranstehend genannten, bei den Versuchen angewendeten Parameter sind in Tabelle 2 angegeben. Von den aus den erfindungsgemäßen Stählen A - D, H und I bestehenden Proben 1 - 7, 11, 12, 16 - 23, 28 - 31, 44 - 55 sind demnach die Proben 3 (θ_{Q} < 30 K/s), 11 (T_{HZ} < A₃), 18 (TQ > 500 °C), 19 (θ_{Q} < 30 K/s), 28 (T_{HZ} < A₃), 29 (t_{HZ} > 15s) und 48 (θ_{B2} < 5 K/s) nicht erfindungsgemäß behandelt worden.

Im Zuge der letzten Abkühlung hätten die Proben 1 - 7, 11, 12, 16 - 23, 28 - 31, 33 - 35, 39, 40, 43 - 60 in den Fällen, bei denen die Behandlungstemperatur T_{B} auf einem für den Eintritt in ein Zn-Schmelzenbad ausreichenden Niveau von ca. 450 °C lagen, ein Schmelzenbad durchlaufen können. Im Rahmen der Versuche ist hierauf jedoch verzichtet worden, ohne dass dies die Untersuchungsergebnisse beeinflusst hat.

An den nach der Wärmebehandlung erhaltenen Proben sind die mechanischen Eigenschaften Dehngrenze R_{p0,2}, Zugfestigkeit Rₘ, das Verhältnis R_{p0,2}/Rₘ, die Bruchdehnung A₅₀ (nach DIN EN ISO 6892, Probenform 1), das Produkt Rₘ^{∗}A₅₀, und die Lochaufweitungsverhältnisse λ1, λ2 (nach ISO 16630) bestimmt worden. Ebenso sind die Gefügeanteile von Ferrit "F", angelassenem Martensit "AM", Restaustenit "RA", nicht angelassenem Martensit "M" und Bainit "B" sowie der gemäß der Kernel Average Missorientation ermittelte Wert "KAM" ermittelt worden. Die betreffenden Eigenschaftswerte sind in Tabelle 3 für jede der Proben angegeben.

Die erreichten mechanischen Eigenschaften im geglühten Material mit einer Quantifizierung des Gefüges sind in Tabelle 3 zu finden. Bei den Proben, die sowohl die Vorgaben der Erfindung in Bezug auf die Legierung des jeweiligen Stahls, als auch die erfindungsgemäßen Bedingungen der Wärmebehandlung erfüllen, werden regelmäßig Dehngrenzen R_{p0,2} von mehr als 800 MPa, Zugfestigkeiten Rₘ von mehr als 950 MPa, Bruchdehnungswerte A50 von mehr als 8 % bei Lochaufweitungsverhältnissen λ1, λ2 von regelmäßig mehr als 30 % erreicht.

Die Vergleichsbeispiele B11 und D28 verdeutlichen dagegen die Auswirkung einer nicht ausreichenden Austenitisierungstemperatur T_{HZ}. Bei diesen Beispielen ist das Gefüge nicht vollständig austenitisiert worden, so dass sich zu viel Ferrit im Gefüge bildet. Dies führt zu extrem lokalisierter Schädigung und frühzeitigem Versagen während der Umformung.

Das Vergleichsbeispiel D29 zeigt, wie auch eine zu lange Austenitisierung bei hohen Temperaturen die Umformbarkeit negativ beeinflussen kann.

Die Vergleichsbeispiele A3 und C19 zeigen, dass bei zu geringen Abkühlungsgeschwindigkeiten θ_{Q} die gewünschte Dehngrenze nicht erreicht wird, was darauf zurückzuführen ist, dass die Ferritbildung nicht ausreichend verhindert werden konnte.

Das Vergleichsbeispiel C18, welches mit einer zu hohen Kühlstopptemperatur T_{Q} erzeugt wurde, zeigt eine Unterschreitung der gewünschten Dehngrenze sowie geringe Lochaufweitungsverhältnisse. Diese sind auf einen erhöhten Ferrit- und Bainitanteil im Gefüge zurückzuführen.

Die Vergleichsbeispiele E33 - E35 und E56 - E58 zeigen eine Unterschreitung der gewünschten Dehngrenze und Festigkeit, was auf die nicht erfindungsgemäße Zusammensetzung und einen zu hohen Ferritanteil im erhaltenen Gefüge zurückzuführen ist. Der hohe Ferritanteil ist auf eine unzureichende Verhinderung der Karbidbildung bedingt durch einen zu geringen SiliziumGehalt sowie einen im Verhältnis zu Kohlenstoff, Mangan und Chrom zu geringen Gehalt von Aluminium und Silizium und damit einen zu hohen ψ-Faktor zurückzuführen.

Die Vergleichsbeispiele F39, F40, F59 und F60 zeigen schließlich die Auswirkungen eines zu niedrigen ψ-Faktors, der auch zu Abweichungen vom gewünschten Gefüge führt. Die Mindestfestigkeit wurde zum Teil erreicht, aber die Dehngrenze und die Lochaufweitung sind hier nicht im Zielgebiet.

Mit dem Vergleichsbeispiel G43 wird klar, dass ein zu hoher ψ-Faktor zu zu hohen Restaustenitanteilen und einer verminderten Umformbarkeit führt, die sich in schlechten Lochaufweitungswerten λ1, λ2 äußert.

Das Vergleichsbeispiel I48 verdeutlicht, dass eine zu geringe Abkühlungsgeschwindigkeit θ_{B2} zu einer vermehrten Ferritbildung und damit zu niedrigen Dehngrenzen führt.

**Tabelle 1**

| | C | Si | Mn | Al | P | S | N | Cr | Mo | Ti | Nb | B | CE | ψ | Erfindungsgemäß ? |
|---|---|---|---|---|---|---|---|---|---|---|---|---|---|---|---|
| A | 0,066 | 0,29 | 2,54 | 0,037 | 0,009 | 0,003 | 0,005 | 0,666 | 0,000 | 0,071 | 0,001 | 0,0013 | 0,74 | 2,09 | JA |
| B | 0,085 | 0,30 | 2,75 | 0,030 | 0,000 | 0,003 | 0,005 | 0,750 | 0,100 | 0,070 | 0,000 | 0,0000 | 0,84 | 2,3 | JA |
| C | 0,159 | 0,29 | 1,82 | 0,041 | 0,015 | 0,003 | 0,004 | 0,422 | 0,101 | 0,047 | 0,001 | 0,0010 | 0,67 | 1,79 | JA |
| D | 0,180 | 0,30 | 1,95 | 0,030 | 0,010 | 0,003 | 0,003 | 0,300 | 0,000 | 0,050 | 0,000 | 0,0000 | 0,68 | 1,88 | JA |
| E | 0,075 | **0,10** | 1,52 | 0,035 | 0,010 | 0,001 | 0,004 | 0,530 | 0,050 | 0,025 | 0,000 | 0,0030 | 0,50 | **3,46** | NEIN |
| F | 0,164 | 0,72 | 1,90 | 0,041 | 0,012 | 0,001 | 0,005 | 0,370 | 0,010 | 0,114 | 0,001 | 0,0000 | 0,75 | **0,8** | NEIN |
| G | 0,190 | 0,23 | 2,97 | 0,030 | 0,008 | 0,004 | 0,006 | 0,801 | 0,050 | 0,060 | 0,001 | 0,0009 | 0,97 | **3,53** | NEIN |
| H | 0,186 | 0,40 | 2,20 | 0,029 | 0,009 | 0,001 | 0,005 | 0,350 | 0,080 | 0,000 | 0,000 | 0,0000 | 0,78 | 1,6 | JA |
| I | 0,190 | 0,25 | 2,85 | 0,210 | 0,008 | 0,003 | 0,005 | 0,000 | 0,110 | 0,000 | 0,000 | 0,0000 | 0,83 | 1,65 | JA |

| | | | | | | | | | | | | | | | |
|---|---|---|---|---|---|---|---|---|---|---|---|---|---|---|---|
| Angaben in Gew.-%, Rest Fe und unvermeidbare Verunreinigungen Unterstrichen und fettgedruckte Werte bezeichnen Werte außerhalb der erfindungsgemäßen Vorgaben Ψ = (%C + %Mn/5 + %Cr/6)/(%Si + %Al) %C = C-Gehalt, %Mn = Mn-Gehalt, %Cr = Cr-Gehalt, %Si = Si-Gehalt, %Al = Al-Gehalt | | | | | | | | | | | | | | | |

**Tabelle 2**

| Stahl | Lfd. Nr. | Θ_{H1} | T_{W} | Θ_{H2} | A₃ | T_{HZ} | t_{HZ} | T_{K} | t_{K} | Θ_{Q} | T_{Q} | T_{MS} | t_{Q} | Θ_{B1} | t_{BR} | t_{BI} | T_{B} | Θ_{B2} |
|---|---|---|---|---|---|---|---|---|---|---|---|---|---|---|---|---|---|---|
| | | [K/s] | [°C] | [K/s] | [°C] | [°C] | [s] | [°C] | [s] | [K/s] | [°C] | [°C] | [s] | [K/s] | [s] | [s] | [°C] | [K/s] |
| A | 1 | 10 | 300 | 5 | 817 | 860 | 10 | 760 | 105 | -31 | 310 | 433 | 50 | 3 | 46,7 | 0 | 450 | -11 |
| A | 2 | 11 | 270 | 4 | 817 | 860 | 12 | 760 | 100 | -47 | 310 | 433 | 50 | 3 | 46,7 | 0 | 450 | -11 |
| A | 3 | 11 | 270 | 4 | 817 | 860 | 12 | 760 | 100 | **-16** | 370 | 433 | 40 | 2 | 40,0 | 0 | 450 | -11 |
| A | 4 | 5 | 270 | 5 | 817 | 860 | 10 | 775 | 100 | -42 | 350 | 433 | 50 | 3 | 33,3 | 0 | 450 | -10 |
| A | 5 | 5 | 270 | 5 | 817 | 860 | 10 | 775 | 100 | -39 | 370 | 433 | 50 | 1,75 | 45,7 | 0 | 450 | -9 |
| A | 6 | 5 | 270 | 5 | 817 | 860 | 12 | 775 | 120 | -36 | 370 | 433 | 50 | 1,75 | 45,7 | 15 | 450 | -20 |
| A | 7 | 5 | 270 | 5 | 817 | 860 | 12 | 775 | 120 | -36 | 370 | 433 | 50 | 1 | 55,0 | 20 | 425 | -20 |
| B | 11 | 5 | 300 | 2 | 809 | **780** | 8 | 760 | 135 | **-21** | 350 | 418 | 15 | 3 | 33,3 | 15 | 450 | -10 |
| B | 12 | 5 | 300 | 2 | 809 | 840 | 10 | 760 | 110 | -35 | 290 | 418 | 12 | 2 | 80,0 | 15 | 450 | -12 |
| B | 16 | 8 | 300 | 2 | 809 | 860 | 10 | 740 | 120 | -32 | 300 | 418 | 12 | 25 | 7,6 | 15 | 490 | -15 |
| B | 17 | 5 | 300 | 2 | 809 | 840 | 12 | 740 | 120 | -45 | 325 | 418 | 10 | 4 | 31,3 | 15 | 450 | -15 |
| C | 18 | 9 | 255 | 3 | 807 | 860 | 10 | 740 | 105 | -32 | **510** | 415 | 10 | -1 | 60,0 | 16 | 450 | -20 |
| C | 19 | 9 | 255 | 3 | 807 | 860 | 12 | 740 | 105 | **-15** | 350 | 415 | 10 | 3 | 33,3 | 0 | 450 | -20 |
| C | 20 | 20 | 295 | 3 | 807 | 860 | 10 | 740 | 105 | -49 | 290 | 415 | 50 | 3 | 53,3 | 22 | 450 | -20 |
| C | 21 | 5 | 270 | 5 | 807 | 860 | 14 | 760 | 95 | -42 | 350 | 415 | 50 | 3 | 33,3 | 0 | 450 | -20 |
| C | 22 | 14 | 310 | 5 | 807 | 860 | 14 | 715 | 125 | -39 | 350 | 415 | 50 | 3 | 33,3 | 0 | 450 | -10 |
| C | 23 | 10 | 270 | 3 | 807 | 860 | 12 | 700 | 125 | -39 | 350 | 415 | 50 | 1,5 | 50,0 | 0 | 425 | -10 |
| D | 28 | 5 | 270 | 5 | 796 | **775** | 10 | 750 | 120 | -32 | 290 | 402 | 11 | 3 | 45,0 | 0 | 425 | -10 |
| D | 29 | 5 | 270 | 5 | 796 | 840 | **25** | 750 | 120 | -44 | 290 | 402 | 10 | 3 | 53,3 | 25 | 450 | -10 |
| D | 30 | 5 | 270 | 5 | 796 | 840 | 10 | 750 | 135 | -38 | 250 | 402 | 12 | 3,5 | 57,1 | 0 | 450 | -10 |
| D | 31 | 5 | 270 | 5 | 796 | 840 | 12 | 700 | 70 | -50 | 350 | 402 | 15 | 3,5 | 28,6 | 0 | 450 | -10 |
| E | 33 | 5 | 270 | 5 | 828 | 860 | 10 | 700 | 120 | -54 | 300 | 461 | 50 | 3 | 50,0 | 5 | 450 | -12 |
| E | 34 | 11 | 270 | 3 | 828 | 860 | 12 | 685 | 140 | -49 | 300 | 461 | 50 | 3 | 50,0 | 5 | 450 | -12 |
| E | 35 | 11 | 270 | 3 | 828 | 860 | 12 | 700 | 165 | -42 | 350 | 461 | 50 | 3 | 33,3 | 5 | 450 | -20 |
| F | 39 | 5 | 270 | 4 | 820 | 860 | 12 | 700 | 120 | -31 | 310 | 408 | 50 | 3 | 46,7 | 5 | 450 | -16 |
| F | 40 | 5 | 270 | 5 | 820 | 860 | 10 | 685 | 125 | -33 | 310 | 408 | 20 | 3 | 46,7 | 0 | 450 | -16 |
| G | 43 | 5 | 340 | 4 | 771 | 850 | 10 | 720 | 100 | **-21** | 325 | 368 | 25 | 8 | 40,0 | 25 | 465 | -11 |
| H | 44 | 21 | 375 | 7 | 796 | 835 | 12 | 695 | 135 | -37 | 230 | 391 | 14 | 3,5 | 57,1 | 0 | 430 | -15 |
| I | 45 | 11 | 350 | 3 | 776 | 860 | 9 | 720 | 75 | -41 | 295 | 376 | 11 | 2,8 | 53,6 | 0 | 445 | -12 |
| I | 46 | 11 | 270 | 4 | 776 | 840 | 12 | 800 | 75 | -35 | 290 | 376 | 10 | 0,012 | 833,3 | 0 | 300 | -15 |
| I | 47 | 13 | 325 | 3,5 | 776 | 860 | 12 | 745 | 65 | -45 | 240 | 376 | 13 | 6 | 36,7 | 0 | 460 | -12 |
| I | 48 | 10 | 340 | 4 | 776 | 860 | 10 | 730 | 70 | -31 | 350 | 376 | 15 | 3 | 46,7 | 0 | 450 | -2 |
| A | 49 | 10 | 270 | 4 | 817 | 840 | 12 | 740 | 120 | -32 | 300 | 433 | 10 | 0 | 0 | 420 | 300 | -20 |
| A | 50 | 11 | 300 | 5 | 817 | 840 | 12 | 740 | 120 | -32 | 325 | 433 | 10 | 0 | 0 | 420 | 325 | -20 |
| A | 51 | 5 | 270 | 5 | 817 | 860 | 12 | 740 | 120 | -31 | 325 | 433 | 10 | 0 | 0 | 420 | 325 | -20 |
| C | 52 | 10 | 270 | 3 | 807 | 840 | 10 | 760 | 100 | -32 | 300 | 415 | 12 | 0 | 0 | 420 | 300 | -10 |
| C | 53 | 15 | 290 | 5 | 807 | 840 | 10 | 780 | 80 | -32 | 325 | 415 | 12 | 0 | 0 | 470 | 325 | -10 |
| C | 54 | 5 | 270 | 5 | 807 | 860 | 12 | 750 | 140 | -31 | 325 | 415 | 12 | 0 | 0 | 470 | 325 | -16 |
| C | 55 | 20 | 300 | 3 | 807 | 860 | 12 | 775 | 135 | -32 | 350 | 415 | 12 | 0 | 0 | 380 | 350 | -16 |
| E | 56 | 5 | 270 | 5 | 828 | 840 | 14 | 700 | 135 | **-22** | 300 | 461 | 15 | 0 | 0 | 410 | 300 | -10 |
| E | 57 | 5 | 270 | 5 | 828 | 840 | 14 | 700 | 135 | **-20** | 325 | 461 | 15 | 0 | 0 | 460 | 325 | -10 |
| E | 58 | 5 | 270 | 5 | 828 | 860 | 8 | 735 | 135 | **-21** | 325 | 461 | 15 | 0 | 0 | 460 | 325 | -10 |
| F | 59 | 10 | 300 | 3 | 820 | 840 | 10 | 720 | 140 | **-22** | 350 | 408 | 13 | 0 | 0 | 770 | 350 | -9 |
| F | 60 | 8 | 270 | 4 | 820 | 840 | 12 | 720 | 80 | **-22** | 300 | 408 | 13 | 0 | 0 | 420 | 300 | -9 |

| | | | | | | | | | | | | | | | | | | |
|---|---|---|---|---|---|---|---|---|---|---|---|---|---|---|---|---|---|---|
| Unterstrichen und fettgedruckte Werte bezeichnen Werte außerhalb der erfindungsgemäßen Vorgaben | | | | | | | | | | | | | | | | | | |

**Tabelle 3**

| Stahl | Lfd. Nr. | R_{P02} | Rₘ | R_{P02}/Rₘ | A₅₀ | Rₘ^{∗}A₅₀ | λ₁ | λ₂ | F | AM | RA | M | B | KAM | Erfindungsgemäß? |
|---|---|---|---|---|---|---|---|---|---|---|---|---|---|---|---|
| | | [MPa] | | | [%] | [MPa*%] | [%] | | [Flächen-%] | | [Vol-%] | [Flächen-%] | | [°] | |
| A | 1 | 1050 | 1063 | 0,99 | 9,3 | 9885,9 | 80 | 62 | - | 80 | 1 | 19 | - | 1,43 | JA |
| A | 2 | 1090 | 1093 | 1,00 | 8,0 | 8744 | 64 | 80 | - | 90 | 0 | 10 | - | 1,45 | JA |
| A | 3 | **661** | 952 | 0,69 | 11,2 | 10662 | 35 | **28** | **10** | 45 | 1 | 43 | Sp. | **1,19** | **NEIN** |
| A | 4 | 989 | 1072 | 0,92 | 9,9 | 10613 | 61 | 41 | - | 75 | 1 | 24 | - | 1,37 | JA |
| A | 5 | 890 | 1063 | 0,84 | 10,2 | 10843 | 60 | 62 | - | 70 | 0,5 | 29 | Sp. | 1,35 | JA |
| A | 6 | 873 | 1056 | 0,83 | 10,7 | 11299 | 47 | 40 | - | 70 | 1,5 | 28 | Sp. | 1,36 | JA |
| A | 7 | 866 | 1071 | 0,81 | 8,8 | 9425 | 44 | 32 | - | 70 | 0 | 29 | Sp. | 1,34 | JA |
| B | 11 | **565** | 1197 | 0,47 | 11,2 | 13406 | **26** | 32 | **10** | 50 | **3,5** | 30 | **6,5** | **1.03** | **NEIN** |
| B | 12 | 1030 | 1255 | 0,82 | 10,8 | 13554 | 54 | 49 | - | 75 | 0,5 | 24 | Sp. | 1,29 | JA |
| B | 16 | 980 | 1183 | 0,83 | 8,3 | 9819 | 38 | 41 | - | 60 | 1 | 38 | Sp. | 1,32 | JA |
| B | 17 | 1077 | 1292 | 0,83 | 10,5 | 13566 | 31 | 32 | - | 70 | 0,5 | 27 | Sp. | 1,3 | JA |
| C | 18 | **630** | 1056 | 0,60 | 12,7 | 13411 | **15** | **18** | **15** | **0** | 0 | **55** | **30** | **1,01** | **NEIN** |
| C | 19 | **695** | 992 | 0,70 | 13 | 12896 | 35 | **29** | **20** | 65 | 1 | 14 | - | **1,09** | **NEIN** |
| C | 20 | 1120 | 1123 | 1,00 | 8,3 | 9321 | 55 | 51 | - | 85 | 0 | 15 | - | 1,42 | JA |
| C | 21 | 1026 | 1119 | 0,92 | 8,4 | 9400 | 48 | 47 | - | 75 | 0,5 | 23 | Sp. | 1,4 | JA |
| C | 22 | 927 | 1074 | 0,86 | 9,9 | 10633 | 46 | 43 | - | 75 | 1 | 23 | Sp. | 1,34 | JA |
| C | 23 | 908 | 1074 | 0,85 | 9,5 | 10203 | 45 | 40 | Sp. | 65 | 0,5 | 33 | Sp. | 1,31 | JA |
| D | 28 | **701** | 1231 | 0,57 | 13,4 | 16495 | **24** | **17** | **20** | **30** | 2 | **40** | **8** | **1,03** | **NEIN** |
| D | 29 | 979 | 1290 | 0,76 | 9,1 | 11739 | 31 | **29** | Sp. | 50 | **4** | 45 | Sp. | 1,38 | **NEIN** |
| D | 30 | 1138 | 1366 | 0,83 | 8,9 | 12157 | 45 | 39 | - | 75 | 0,5 | 24 | Sp. | 1,47 | JA |
| D | 31 | 1091 | 1204 | 0,91 | 11,1 | 13364 | 31 | 34 | Sp. | 65 | 1 | 33 | - | 1,45 | JA |
| E | 33 | **416** | **616** | 0,68 | 10,5 | 6468 | 71 | 71 | **30** | **15** | 1 | **45** | **9** | **1,22** | **NEIN** |
| E | 34 | **277** | **538** | 0,51 | 19,8 | 10652 | 76 | 78 | **45** | **10** | 0,5 | **40** | 4,5 | **1,03** | **NEIN** |
| E | 35 | **283** | **540** | 0,52 | 23,4 | 12636 | 77 | 61 | **40** | **10** | 1 | **45** | 4 | **0,98** | **NEIN** |
| F | 39 | **428** | **931** | 0,46 | 17,4 | 16199 | **20** | **23** | **35** | **30** | 1 | **30** | 4 | **1,02** | **NEIN** |
| F | 40 | **442** | 977 | 0,45 | 17,4 | 17000 | **17** | **16** | **35** | **30** | 0,5 | **34** | Sp. | **1,05** | **NEIN** |
| G | 43 | 873 | 1253 | 0,70 | 14,3 | 17918 | **26** | **23** | **10** | **40** | **5** | **40** | **5** | **1,11** | **NEIN** |
| H | 44 | 812 | 1079 | 0,75 | 16,7 | 18019 | 56 | 62 | Sp. | 75 | 1,5 | 20 | 3 | 1,32 | JA |
| I | 45 | 823 | 1156 | 0,65 | 15,9 | 18380 | 35 | 42 | - | 65 | 1 | 30 | 4 | 1,42 | JA |
| I | 46 | 917 | 1109 | 0,83 | 16,2 | 17966 | 62 | 57 | - | 75 | 0,5 | 20 | 4,5 | 1,42 | JA |
| I | 47 | 890 | 1047 | 0,85 | 13,1 | 13716 | 73 | 68 | - | 85 | 1,5 | 12 | Sp. | 1,38 | JA |
| I | 48 | **690** | 978 | 0,71 | 18,3 | 17897 | 14 | 12 | **10** | 60 | 2,0 | 20 | **8** | 1,21 | NEIN |
| A | 49 | 861 | 1049 | 0,82 | 9 | 9441 | 82 | 75 | - | 60 | 0,5 | 39 | Sp. | 1,34 | JA |
| A | 50 | 816 | 1019 | 0,80 | 10,7 | 10903 | 62 | 53 | - | 50 | 1,5 | 48 | Sp. | 1,29 | JA |
| A | 51 | 875 | 1052 | 0,83 | 9,1 | 9573 | 72 | 76 | - | 60 | 1 | 38 | Sp. | 1,31 | JA |
| C | 52 | 893 | 1139 | 0,78 | 9,1 | 10365 | 35 | 35 | Sp. | 65 | 0 | 34 | - | 1,29 | JA |
| C | 53 | 862 | 1091 | 0,79 | 9 | 9819 | 47 | 36 | Sp. | 70 | 0,5 | 27 | Sp. | 1,27 | JA |
| C | 54 | 959 | 1153 | 0,83 | 8,1 | 9339 | 55 | 38 | - | 50 | 0 | 50 | - | 1,41 | JA |
| C | 55 | 1038 | 1144 | 0,91 | 8,4 | 9610 | 43 | 36 | - | 55 | 1 | 44 | - | 1,46 | JA |
| E | 56 | **429** | **661** | 0,65 | 13,6 | 8990 | 78 | 76 | **25** | **25** | 1,5 | **45** | 3,5 | **1,17** | **NEIN** |
| E | 57 | **398** | **628** | 0,63 | 15,9 | 9985 | 65 | 81 | **30** | **15** | 0 | **55** | - | **1,13** | **NEIN** |
| E | 58 | **521** | **695** | 0,75 | 8,5 | 5908 | 71 | 72 | **15** | **35** | 0 | **50** | - | 1,26 | **NEIN** |
| F | 59 | **491** | **841** | 0,58 | 19,7 | 16568 | 30 | **26** | Sp. | 64 | **6** | **28** | Sp. | 1,26 | **NEIN** |
| F | 60 | **405** | 961 | 0,42 | 16,6 | 15953 | **21** | **20** | **15** | **35** | 0 | **40** | **10** | **1,18** | **NEIN** |

| | | | | | | | | | | | | | | | |
|---|---|---|---|---|---|---|---|---|---|---|---|---|---|---|---|
| "Sp." = Anteil < 2 Flächen-%; Unterstrichen und fettgedruckte Werte bezeichnen Werte außerhalb der erfindungsgemäßen Vorgaben | | | | | | | | | | | | | | | |

## Patentansprüche

1. Stahlflachprodukt, das eine Zugfestigkeit Rₘ von mindestens 950 MPa, eine Dehngrenze von mindestens 800 MPa und eine Bruchdehnung A₅₀ von mindestens 8 % besitzt, und die Zugfestigkeit, Dehngrenze und Bruchdehnung nach DIN EN ISO 6892, Probenform 1 ermittelt sind, wobei das Stahlflachprodukt aus einem Stahl besteht, der neben Eisen und unvermeidbaren Verunreinigungen, aus, in Gew.-%,
| | | | |
|---|---|---|---|
| C: | 0,05 | - | 0,20 %, |
| Si: | 0,2 | - | 1,5 %, |
| Al: | 0,01 | - | 1,5 %, |
| Mn: | 1,0 | - | 3,0 %, |
P: bis zu 0,02 %,
S: bis zu 0,005 %,
N: bis zu 0,008 %,
sowie optional einem oder mehreren der Elemente aus der Gruppe "Cr, Mo, Ti, Nb, B" in folgenden Gehalten:
| | | | |
|---|---|---|---|
| Cr: | 0,05 | - | 1,0 %, |
| Mo: | 0,05 | - | 0,2 % |
| Ti: | 0,005 | - | 0,2 %, |
| Nb: | 0,001 | - | 0,05 %, |
| B: | 0,0001 | - | 0,005 % |
besteht,
wobei für das Verhältnis $ψ = \left(%C+%Mn/5+%Cr/6\right) / \left(%Al+%Si\right)$
mit %C: jeweiliger C-Gehalt des Stahls
%Mn: jeweiliger Mn-Gehalt des Stahls
%Cr: jeweiliger Cr-Gehalt des Stahls
%Al: jeweiliger Al-Gehalt des Stahls
%Si: jeweiliger Si-Gehalt des Stahls
gilt $1,6 \leq ψ \leq 3$ und wobei das Stahlflachprodukt ein Gefüge aufweist, das aus
- höchstens 5 Flächen-% Bainit,
- höchstens 5 Flächen-% polygonalen Ferrit,
- höchstens 2 Volumen-% Restaustenit,
und
- mindestens 90 Flächen-% Martensit besteht, wobei mindestens die Hälfte des Martensits angelassener Martensit ist und für das Kohlenstoffäquivalent
$CE = % C + \left(%Si+%Mn\right) / 5 + \left(%Cr+%Mo\right) / 6$ mit
%C: jeweiliger C-Gehalt des Stahls
%Si: jeweiliger Si-Gehalt des Stahls
%Mn: jeweiliger Mn-Gehalt des Stahls
%Cr: jeweiliger Cr-Gehalt des Stahls
%Mo: jeweiliger Mo-Gehalt des Stahls
gilt $0,254 \leq CE \leq 1,1 Gew . - % .$

2. Stahlflachprodukt nach Anspruch 1, **dadurch gekennzeichnet, dass** das Kohlenstoffäquivalent CE höchstens 1,0 Gew.-% beträgt.

3. Stahlflachprodukt nach einem der voranstehenden Ansprüche, **dadurch gekennzeichnet, dass** die Summe der Gehalte an Ti und Nb höchstens gleich 0,2 Gew.-% ist.

4. Stahlflachprodukt nach einem der voranstehenden Ansprüche, **dadurch gekennzeichnet, dass** es mit einem durch Schmelztauchbeschichten aufgebrachten metallischen Schutzüberzug auf Zn-Basis versehen ist.

5. Verfahren zum Herstellen eines : Stahlflachproduktes nach den Ansprüchen 1 bis 4, umfassend folgende Arbeitsschritte:
a) Bereitstellen eines unbeschichteten Stahlflachproduktes, das aus einem Stahl besteht, der neben Eisen und unvermeidbaren Verunreinigungen; aus, in Gew.-%,
C: 0,05 - 0,20 %,
Si: 0,2 - 1,5 %,
Al: 0,01 - 1,5 %,
Mn: 1,0 - 3,0 %,
P: bis zu 0,02 %,
S: bis zu 0,005 %,
N: bis zu 0,008 %,
sowie optional einem oder mehreren der Elemente aus der Gruppe "Cr, Mo, Ti, Nb, B" in folgenden Gehalten:
| | | | |
|---|---|---|---|
| Cr: | 0,05 | - | 1,0 %, |
| Mo: | 0,05 | - | 0,2 %, |
| Ti: | 0,005 | - | 0,2 %, |
| Nb: | 0,001 | - | 0,05 %, |
| B: | 0,0001 | - | 0,005 % |
besteht,
wobei für das Verhältnis $ψ = \left(%C+%Mn/5+%Cr/6\right) / \left(%Al+%Si\right)$
mit %C: jeweiliger C-Gehalt des Stahls
%Mn: jeweiliger Mn-Gehalt des Stahls
%Cr: jeweiliger Cr-Gehalt des Stahls
%Al: jeweiliger Al-Gehalt des Stahls
%Si: jeweiliger Si-Gehalt des Stahls
gilt $1,6 \leq ψ \leq 3$ und für das Kohlenstoffäquivalent $CE = % C + \left(%Si+%Mn\right) / 5 + \left(%Cr+%Mo\right) / 6$
mit %C: jeweiliger C-Gehalt des Stahls
%Si: jeweiliger Si-Gehalt des Stahls
%Mn: jeweiliger Mn-Gehalt des Stahls
%Cr: jeweiliger Cr-Gehalt des Stahls
%Mo: jeweiliger Mo-Gehalt des Stahls
gilt $0,254 \leq CE \leq 1,1 Gew . - % ;$
b) Erwärmen des Stahlflachproduktes auf eine oberhalb der A₃-Temperatur des Stahls des Stahlflachprodukts liegende und höchstens 950 °C betragende Austenitisierungstemperatur T_{HZ}, wobei die Erwärmung bis zu einer 200 - 400 °C betragenden Wendepunkttemperatur Tw mit einer Erwärmungsgeschwindigkeit θ_{H1} von 5 - 25 K/s und anschließend bis zur Austenitisierungstemperatur T_{HZ} mit einer Erwärmungsgeschwindigkeit θ_{H2} von mindestens 2 - 10 °K/s erfolgt
mit T_{HZ} > A_{c3}[°C]= 910-203√(%C)-15,2%Ni +44, 7%Si+31,5%Mo-21,1%Mn
mit %C: C-Gehalt des Stahls,
%Ni: Ni-Gehalt des Stahls,
%Si: Si-Gehalt des Stahls,
%Mo: Mo-Gehalt des Stahls,
%Mn: Mn-Gehalt des Stahls;
c) Halten des Stahlflachprodukts bei der Austenitisierungstemperatur T_{HZ} über eine Austenitisierungsdauer t_{HZ} von 5 -15 s;
d) erstes Abkühlen des Stahlflachprodukts über eine Abkühldauer tₖ von 50 - 300 s auf eine Zwischentemperatur T_{K} von nicht weniger als 680 °C;
e) von der Zwischentemperatur T_{K} ausgehendes Abschrecken des Stahlflachprodukts mit einer mehr als 30 K/s betragenden Abkühlgeschwindigkeit θ_{Q} auf eine Kühlstopptemperatur T_{Q} für die gilt: $\left({T}_{MS}-175 °C\right) < {T}_{Q} < {T}_{MS}$ mit ${T}_{MS} \left(°C\right) = 539 ° C + \left(-423%C-30,4%Mn-7,5%Si+30%Al\right) ° C / Gew . - %$
mit %C: C-Gehalt des Stahls,
%Mn: Mn-Gehalt des Stahls,
%Si: Si-Gehalt des Stahls,
%Al: Al-Gehalt des Stahls;
f) Halten des Stahlflachprodukts auf der Kühlstopptemperatur T_{Q} für eine Haltedauer t_{Q} von 10 - 60 s;
g) Behandeln des auf die Kühlstopptemperatur T_{Q} abgeschreckten Stahlflachprodukts,
g.1) wobei das Stahlflachprodukt über eine Gesamtbehandlungsdauer t_{B} von 10 - 1000 s bei einer Behandlungstemperatur T_{B}, die mindestens gleich der Kühlstopptemperatur T_{Q} und nicht höher als 550 °C ist, gehalten wird,
oder
g.2) wobei das Stahlflachprodukt ausgehend von der Kühlstopptemperatur T_{Q} auf eine 450 - 500 °C betragende Behandlungstemperatur T_{B} erwärmt wird, wobei das Stahlflachprodukt anschließend optional bei dieser Behandlungstemperatur T_{B} über eine Haltedauer t_{BI} isotherm gehalten wird, wobei die Erwärmung auf die Behandlungstemperatur T_{B} mit einer Erwärmungsgeschwindigkeit θ_{B1} von weniger als 80 K/s erfolgt und die als Summe der für die Erwärmung benötigte Erwärmungszeit t_{BR} und der Haltedauer t_{BI} gebildete Gesamtbehandlungsdauer t_{BT} 10 - 1000 s beträgt, und wobei das Stahlflachprodukt nach dem Behandeln durch ein Schmelzenbad geleitet wird, um es mit einem metallischen Schutzüberzug auf Zn-Basis zu überziehen;
h) von der Behandlungstemperatur T_{B} ausgehendes Abkühlen mit einer Abkühlgeschwindigkeit θ_{B2} von mehr als 5 K/s.

6. Verfahren nach Anspruch 5, **dadurch gekennzeichnet, dass** im Arbeitsschritt b) die Erwärmungsgeschwindigkeiten θ_{H1} und θ_{H2} gleich sind.

7. Verfahren nach Anspruch 5oder 6, **dadurch gekennzeichnet, dass** das Stahlflachprodukt im Arbeitsschritt g.1) von der Kühlstopptemperatur T_{Q} mit einer Erwärmungsgeschwindigkeit θ_{B1} von weniger als 80 K/s auf die Behandlungstemperatur T_{B} erwärmt wird.

## Claims

1. Flat steel product with tensile strength Rₘ of at least 950 MPa, yield strength of at least 800 MPa and elongation at break A₅₀ of at least 8%, wherein the tensile strength, yield strength and elongation at break are determined according to DIN EN ISO 6892, sample form 1 and wherein the flat steel product consists of a steel containing, in addition to iron and inevitable impurities expressed in percentage by weight:
C: 0.05-0.20%,
Si: 0.2-1.5%,
Al: 0.01-1.5%,
Mn: 1.0-3.0%,
P: up to 0.02%,
S: up to 0.005%,
N: up to 0.008%,
and optionally one or more of the elements of the group "Cr, Mo, Ti, Nb, B" with the respective contents:
Cr: 0.05-1.0%,
Mo: 0.05-0.2%,
Ti: 0.005-0.2%,
Nb: 0.001-0.05%,
B: 0.0001-0.005%,
wherein for $ψ = \left(%C+%Mn/5+%Cr/6\right) / \left(%Al+%Si\right)$
with %C: respective C content of the steel
%Mn: respective Mn content of the steel
%Cr: respective Cr content of the steel
%Al: respective Al content of the steel
%Si: respective Si content of the steel
$1.6 \leq ψ \leq 3$shall apply and wherein the flat steel product possesses a microstructure consisting of
- not more than 5% by area bainite,
- not more than 5% by area polygonal ferrite,
- not more than 2% by volume retained austenite,
and
- at least 90% by area martensite, wherein at least half of the martensite is tempered martensite, and wherein for the carbon equivalent
$CE = % C + \left(%Si+%Mn\right) / 5 + \left(%Cr+%Mo\right) / 6$ with
%C: respective C content of the steel
%Si: respective Si content of the steel
%Mn: respective Mn content of the steel
%Cr: respective Cr content of the steel
%Mo: respective Mo content of the steel,
0.254 ≤ CE ≤ 1.1% by weight shall apply.

2. Flat product according to claim 1, **characterised in that** the carbon equivalent CE is at most 1.0% by weight.

3. Flat steel product according to one of the preceding claims, **characterised in that** the sum of the contents of Ti and Nb is at most equal to 0.2% by weight.

4. Flat steel product according to one of the preceding claims, **characterised in that** it is provided with a protective Zn-based metallic coating applied by hot-dip galvanizing.

5. Method for manufacturing a flat steel product according to one of claims 1 to 4, comprising the following operational steps:
a) Providing an uncoated flat steel product that consists of a steel containing, in addition to iron and inevitable impurities expressed in percentage by weight:
C: 0.05-0.20%,
Si: 0.2-1.5%,
Al: 0.01-1.5%,
Mn: 1.0-3.0%,
P: up to 0.02%,
S: up to 0.005%,
N: up to 0.008%,
and optionally one or more of the elements of the group "Cr, Mo, Ti, Nb, B" with the respective contents:
Cr: 0.05-1.0%,
Mo: 0.05-0.2%,
Ti: 0.005-0.2%,
Nb: 0.001-0.05%,
B: 0.0001-0.005%
wherein for $ψ = \left(%C+%Mn/5+%Cr/6\right) / \left(%Al+%Si\right)$
with %C: respective C content of the steel
%Mn: respective Mn content of the steel
%Cr: respective Cr content of the steel
%Al: respective Al content of the steel
%Si: respective Si content of the steel
1.6 ≤ ψ ≤ 3 shall apply
and wherein for the carbon equivalent $CE = % C + \left(%Si+%Mn\right) / 5 + \left(%Cr+%Mo\right) / 6$
with %C: respective C content of the steel
%Si: respective Si content of the steel
%Mn: respective Mn content of the steel
%Cr: respective Cr content of the steel
%Mo: respective Mo content of the steel
0.254 ≤ CE ≤ 1.1% by weight shall apply;
b) Heating of the flat steel product to an austenitising temperature T_{HZ} that is above the A₃ temperature of the steel of the flat steel product and does not exceed 950°C, wherein the flat steel product is heated to an inflection point temperature Tw of up to 200-400°C at a heating rate θ_{H1} of 5-25 K/s and subsequently up to an austenitising temperature T_{HZ} at a heating rate θ_{H2} of at least 2-10 K/s
with T_{HZ} > A_{c3}[°C] = 910-203 √(%C) - 15.2% Ni + 44.7% Si + 31.5% Mo - 21.1% Mn
with %C: C content of the steel
%Ni: Ni content of the steel
%Si: Si content of the steel
%Mo: Mo content of the steel
%Mn: Mn content of the steel;
c) Holding the flat steel product at an austenitising temperature T_{HZ} for an austenitising time t_{Hz} of 5-15 s;
d) Initial cooling of the flat steel product for a cooling time tₖ of 50-300 s to an intermediate temperature Tₖ of not less than 680°C;
e) Quenching of the flat steel product starting from the intermediate temperature Tₖ at a cooling rate 9_{Q} of more than 30 K/s to a cooling stop temperature T_{Q} wherein: $\left({T}_{MS}-175°C\right) < {T}_{Q} < {T}_{MS}$ with ${T}_{MS} \left(°C\right) = 539 ° C + \left(-423°C-30,4% Mn-7,5% Si+30% Al\right) ° C / % by wt .$
with %C: C content of the steel
%Mn: Mn content of the steel
%Si: Si content of the steel
%Al: Al content of the steel;
f) Holding the flat steep product at the cooling stop temperature T_{Q} for a holding time t_{Q} of 10-60 s;
g) Treating the flat steel product quenched to the cooling stop temperature T_{Q},
g.1) wherein the flat steel product is held for a total treatment time t_{B} of 100-1000 s at a treatment temperature T_{B} that is at least equal to the cooling stop temperature T_{Q} and not higher than 550°C,
or
g.2) wherein, starting from the cooling stop temperature T_{Q}, the flat steel product is heated to a treatment temperature T_{B} of 450-500°C, wherein subsequently the flat steel product is optionally held at a constant treatment temperature T_{B} for a holding time t_{BI}, wherein the flat steel product is heated to the treatment temperature T_{B} at a heating rate θ_{B1} of less than 80 K/s and the total treatment time t_{BT} resulting from the sum of the required heating time t_{BR} and holding time t_{BI} is 10-1000 s, and wherein the flat steel product is passed through a bath smelter after treatment for purposes of applying a protective Zn-based metallic coating;
h) Cooling the flat steel product starting from the treatment temperature T_{B} at a cooling rate θ_{B2} of more than 5 K/s.

6. Method according to claim 5, **characterised in that** the heating rates θ_{H1} and θ_{H2} in step b) are equal.

7. Method according to claim 5 or 6, **characterised in that** the flat steel product in step g.1), starting from the cooling stop temperature T_{Q}, is heated to the treatment temperature T_{B} at a heating rate θ_{B1} of less than 80 K/s.

## Revendications

1. Produit plat en acier qui a une résistance à la traction Rₘ au moins de 950 MPa, une limite d'élasticité au moins de 800 MPa et un allongement à la rupture A₅₀ au moins de 8 %, et la résistance à la traction, la limite d'élasticité et l'allongement à la rupture ont été déterminés conformément à la norme DIN EN ISO 6892, forme d'échantillons 1, où le produit plat en acier est fabriqué dans un acier qui, en plus du fer et d'impuretés inévitables, se compose, suivant un pourcentage (%) en poids, des éléments suivants :
| | | | | | |
|---|---|---|---|---|---|
| C | : | de | 0,05 % | à | 0,20 %, |
| Si | : | de | 0,2 % | à | 1,5 %, |
| Al | : | de | 0,01 % | à | 1,5 %, |
| Mn | : | de | 1,0 % | à | 3,0 %, |
| P | : | jusqu'à 0,02 %, | | | |
| S | : | jusqu'à 0,005 %, | | | |
| N | : | jusqu'à 0,008 %, | | | |
ledit acier se composant aussi, de façon facultative, d'un ou de plusieurs éléments parmi le groupe "Cr, Mo, Ti, Nb, B", cet élément ou ces éléments ayant les teneurs suivantes :
| | | | | | |
|---|---|---|---|---|---|
| Cr | : | de | 0,05 % | à | 1,0 %, |
| Mo | : | de | 0,05 % | à | 0,2 %, |
| Ti | : | de | 0,005 % | à | 0,2 %, |
| Nb | : | de | 0,001 % | à | 0,05 %, |
| B | : | de | 0,0001 % | à | 0,005 %, |
où pour le rapport $ψ = \left(%C+%Mn/5+%Cr/6\right) / \left(%Al+%Si\right)$
ayant %C : teneur respective de l'acier en C
%Mn : teneur respective de l'acier en Mn
%Cr : teneur respective de l'acier en Cr
%Al : teneur respective de l'acier en Al
%Si : teneur respective de l'acier en Si
s'applique la relation $1,6 \leq ψ \leq 3 ;$ et où le produit plat en acier présente une structure qui se compose :
- au maximum de 5 % en surface de bainite,
- au maximum de 5 % en surface de ferrite polygonale,
- au maximum de 2 % en volume d'austénite résiduelle, et
- au moins de 90 % en surface de martensite, où au moins la moitié de la martensite est de la martensite revenue, et pour l'équivalent carbone $CE = % C + \left(%Si+%Mn\right) / 5 + \left(%Cr+%Mo\right) / 6$ ayant
%C : teneur respective de l'acier en C
%Si : teneur respective de l'acier en Si
%Mn : teneur respective de l'acier en Mn
%Cr : teneur respective de l'acier en Cr
%Mo : teneur respective de l'acier en Mo
s'applique la relation
0,254 ≤ CE ≤ 1,1 % en poids.

2. Produit plat en acier selon la revendication 1, **caractérisé en ce que** l'équivalent carbone CE est au maximum égal à 1,0 % en poids.

3. Produit plat en acier selon l'une des revendications précédentes, **caractérisé en ce que** la somme des teneurs en Ti et en Nb est au maximum égale à 0,2 % en poids.

4. Produit plat en acier selon l'une quelconque des revendications précédentes, **caractérisé en ce que** ledit produit plat en acier est doté d'un revêtement de protection métallique à base de Zn, ledit revêtement de protection étant appliqué par la mise en œuvre d'un processus de revêtement par immersion dans un bain en fusion.

5. Procédé de fabrication d'un produit plat en acier selon l'une quelconque des revendications 1 à 4, ledit procédé de fabrication comprenant les étapes de travail suivantes consistant :
a) à fournir un produit plat en acier, sans revêtement, ledit produit plat étant fabriqué dans un acier qui, en plus du fer et d'impuretés inévitables, se compose, suivant un pourcentage (%) en poids, des éléments suivants :
| | | | | | |
|---|---|---|---|---|---|
| C | : | de | 0,05 % | à | 0,20 %, |
| Si | : | de | 0,2 % | à | 1,5 %, |
| Al | : | de | 0,01 % | à | 1,5 %, |
| Mn | : | de | 1,0 % | à | 3,0 %, |
| P | : | jusqu'à 0,02 %, | | | |
| S | : | jusqu'à 0,005 %, | | | |
| N | : | jusqu'à 0,008 %, | | | |
ledit acier se composant aussi, de façon facultative, d'un ou de plusieurs éléments parmi le groupe "Cr, Mo, Ti, Nb, B", cet élément ou ces éléments ayant les teneurs suivantes :
| | | | | | |
|---|---|---|---|---|---|
| Cr | : | de | 0,05 % | à | 1,0 %, |
| Mo | : | de | 0,05 % | à | 0,2 %, |
| Ti | : | de | 0,005 % | à | 0,2 %, |
| Nb | : | de | 0,001 % | à | 0,05 %, |
| B | : | de | 0,0001 % | à | 0,005 %, |
où pour le rapport $ψ = \left(%C+%Mn/5+%Cr/6\right) / \left(%Al+%Si\right)$
ayant %C : teneur respective de l'acier en C
%Mn : teneur respective de l'acier en Mn
%Cr : teneur respective de l'acier en Cr
%Al : teneur respective de l'acier en Al
%Si : teneur respective de l'acier en Si
s'applique la relation $1,6 \leq ψ \leq 3 ;$ et pour l'équivalent carbone $CE = % C + \left(%Si+%Mn\right) / 5 + \left(%Cr+%Mo\right) / 6$
ayant %C : teneur respective de l'acier en C
%Si : teneur respective de l'acier en Si
%Mn : teneur respective de l'acier en Mn
%Cr : teneur respective de l'acier en Cr
%Mo : teneur respective de l'acier en Mo
s'applique la relation
0,254 ≤ CE ≤ 1,1 % en poids ;
b) à chauffer le produit plat en acier à une température d'austénitisation T_{HZ} qui est supérieure à la température A₃ de l'acier du produit plat en acier et au maximum égale à 950°C, où le chauffage se produit jusqu'à une température de point d'inflexion Tw se situant entre 200°C et 400°C, à une vitesse de chauffage θ_{H1} comprise entre 5 K/s et 25 K/s, ledit chauffage se produisant ensuite jusqu'à atteindre la température d'austénitisation T_{HZ}, à une vitesse de chauffage θ_{H2} comprise au moins entre 2 K/s et 10 K/s,
ayant ${T}_{HZ} > {A}_{c 3} \left[°C\right] = 910 - 203 √ \left(%C\right) - 15,2 % Ni + 44,7 % Si + 31,5 % Mo - 21,1 % Mn$
ayant %C : teneur de l'acier en C,
%Ni : teneur de l'acier en Ni,
%Si : teneur de l'acier en Si,
%Mo : teneur de l'acier en Mo,
%Mn : teneur de l'acier en Mn ;
c) à maintenir le produit plat en acier à la température d'austénitisation T_{HZ} sur une durée d'austénitisation t_{HZ} comprise entre 5 s et 15 s ;
d) à effectuer un premier refroidissement du produit plat en acier ayant lieu sur une durée de refroidissement tₖ comprise entre 50 s et 300 s, ledit premier refroidissement étant effectué à une température intermédiaire T_{K} non inférieure à 680°C ;
e) à effectuer, à partir de la température intermédiaire T_{K}, une trempe du produit plat en acier à une vitesse de refroidissement θ_{Q} de plus de 30 K/s, jusqu'à une température d'arrêt de refroidissement T_{Q} pour laquelle s'applique la relation : (T_{MS} - 175°C) < T_{Q} < T_{MS}
ayant ${T}_{MS} \left(°C\right) = 539 ° C + \left(-423 %C-30,4 %Mn-7,5 %Si+30 %Al\right) ° C / % en poids$
ayant %C : teneur de l'acier en C
%Mn : teneur de l'acier en Mn
%Si : teneur de l'acier en Si
%Al : teneur de l'acier en Al ;
f) à maintenir le produit plat en acier à la température d'arrêt de refroidissement T_{Q} pour une durée de maintien t_{Q} comprise 10 s et 60 s ;
g) à traiter le produit plat en acier ayant été trempé à la température d'arrêt de refroidissement T_{Q},
g.1) où le produit plat en acier, sur une durée totale de traitement t_{BT} comprise entre 10 s et 1000 s, est maintenu à une température de traitement T_{B} qui est au moins égale à la température d'arrêt de refroidissement T_{Q} et non supérieure à 550°C,
ou bien
g.2) où le produit plat en acier, à partir de la température d'arrêt de refroidissement T_{Q}, est chauffé à une température de traitement T_{B} comprise entre 450°C et 500°C, où le produit plat en acier est maintenu ensuite, de façon facultative, à cette température de traitement T_{B}, de manière à être isotherme sur une durée de maintien t_{BI}, où le chauffage à la température de traitement T_{B} se produit à une vitesse de chauffage θ_{B1} inférieure à 80 K/s, et la durée totale de traitement t_{BT} formée comme étant la somme du temps de chauffage t_{BR} nécessaire pour le chauffage, et de la durée de maintien t_{BI}, est comprise entre 10 s et 1000 s, et où, après le traitement, on fait passer le produit plat en acier dans un bain en fusion, afin de recouvrir ledit produit plat en acier d'un revêtement de protection métallique à base de Zn ;
h) à effectuer un refroidissement à partir de la température de traitement T_{B}, à une vitesse de refroidissement θ_{B2} de plus de 5 K/s.

6. Procédé selon la revendication 5, **caractérisé en ce que**, au cours de l'étape de travail b), les vitesses de chauffage θ_{H1} et θ_{H2} sont identiques.

7. Procédé selon la revendication 5 ou 6, **caractérisé en ce que** le produit plat en acier, au cours de l'étape de travail g.1), est chauffé à la température de traitement T_{B}, à partir de la température d'arrêt de refroidissement T_{Q}, à une vitesse de chauffage θ_{B1} inférieure à 80 K/s.
